# EUROPÄISCHE PATENTSCHRIFT

(11) **EP 2 426 228 B1**
(45) Veröffentlichungstag und Bekanntmachung des Hinweises auf die Patenterteilung: **20.05.2015**
(21) Anmeldenummer: 10175241.8
(22) Anmeldetag: 03.09.2010
(51) Int. Cl.: C22C 23/00, C22C 23/04, C22C 23/06

(54) **Magnesiumblechhalbzeuge mit verbessertem Kaltumformvermögen**
Magnesium sheet semi-finished products with improved cold reforming characteristics
Demi-produits de tôle de magnésium ayant une capacité de formage à froid améliorée

(43) Veröffentlichungstag der Anmeldung: 07.03.2012
(73) Patentinhaber: Helmholtz-Zentrum Geesthacht Zentrum für Material- und Küstenforschung GmbH, 21502 Geesthacht (DE)
(72) Erfinder: Bohlen, Jan, 21339, Lüneburg (DE); Hantzsche, Kerstin, 28199 Bremen (DE); Letzig, Dietmar, 21365, Adendorf (DE); Kainer, Karl Ulrich, 21522, Hohnstorf (DE)
(74) Vertreter: UEXKÜLL & STOLBERG

(56) Entgegenhaltungen:
- WO-A1-2009/147861
- WO-A1-2010/041791
- CN-A- 101 347 639
- CN-A- 101 381 833
- CN-A- 101 603 138
- CN-C- 100 340 688
- US-A1- 2006 198 869
- JIN ZHENGLI ET AL: "Effects of Y content on microstructure and properties of Mg-Y-Zn-Zr alloy", SPECIAL CASTING & NONFERROUS ALLOYS,, Bd. 29, Nr. 7, 1. Juli 2009 (2009-07-01), Seiten 656-659, XP009141430,

## Beschreibung

Die vorliegende Erfindung betrifft eine Magnesiumlegierung, insbesondere eine Magnesiumknetlegierung mit verbesserter Duktilität.

### Hintergrund der Erfindung

Magnesiumbleche sind von besonderer Bedeutung für strukturelle Anwendungen, da sie Eigenschaften wie geringes Gewicht, hohe spezifische Festigkeit und gute Gießbarkeit bieten. In den letzten Jahren wurden Magnesiumknetlegierungen zunehmend für die Herstellung von Blechen verwendet, da sie im Vergleich zu Gusslegierungen überlegene mechanische Eigenschaften aufweisen. Magnesiumknetlegierungen haben ein großes Potenzial für den Einsatz als technische Komponenten in der Automobilindustrie und in einigen Anwendungen in der Luftfahrt.

Die WO 2009/147861 A1 offenbart ein Verfahren zur Herstellung von Blechen aus Magnesiumlegierungen durch warmwalzen. Die Legierungen können neben Calium und Zink auch Aluminium, Mangan und Zirkon enthalten. Die in der WO 2010/041791 A1 beschreibt Bleche aus Magnesiumlegierungen, die Zink und Yttrium enthalten. Die CN 101 603 138 A offenbart Magnesiumlegierungen, die Zink, Yttrium und Zirkon enthalten. Jin Zengli et al. "Effects of Y content on microstructure and properties of Mg-Y-Zn-Zr alloy" Special Castin & Nonferrous Alloys, Bd. 29, Nr. 7, 2009, Seiten 656-659 beschreibt den Effekt von Yttrium auf die Mikrostruktur von Mg-Y-Zn-Zr-Legierungen. Zur Herstellung von Magnesiumbauteilen werden zunächst aus Rohlingen (z.B. Brammen oder gießgewalztes Band) einer Magnesiumlegierung mittels eines Massivumformverfahrens wie eines Walzprozesses Magnesiumbleche (Halbzeug) hergestellt. Diese Magnesiumbleche werden dann zu einem Bauteil umgeformt.

Ein wesentliches Problem bei der Blechumformung von Magnesiumblechhalbzeugen ist deren eingeschränktes Umformvermögen. Insbesondere ist es derzeit nicht möglich, Magnesiumblechhalbzeuge mittels Kaltumformverfahren zu einem Bauteil zu verarbeiten. Warmumformprozesse, mit denen derzeit bekannte Magnesiumblechhalbzeuge zu einem Bauteil verarbeitet werden können, sind technisch aufwendiger und kostenintensiver, als Kaltumformprozesse und daher ökonomisch unerwünscht.

Aufgabe der vorliegenden Erfindung ist es daher ein Magnesiumblechhalbzeug bereitzustellen, das auch mittels Kaltumformverfhren verarbeitet werden kann bzw. für den formgebenden Schritt geringe Temperaturen benötigt, also bessere Kaltumformbarkeit aufweist.

### Zusammenfassung der Erfindung

Die Aufgabe wird durch die Verwendung einer Magnesiumlegierung in einem Massivumformungsverfahren gelöst, wobei die Magnesiumlegierung bezogen auf das Gesamtgewicht des Blechs folgende Bestandteile enthält: 0,4 bis 1,2 Gew.% Zink, 0,2 bis 1,5 Gew.% Yttrium, 0 bis 0,8 Gew.% Zirkon und Magnesium als Rest, wobei Aluminium in nicht mehr als Verunreinigungsmengen von 0,001 Gew.% vorhanden ist. Vorzugsweise beträgt der Anteil an Zink 0,8 bis 1,2 Gew.%, wobei die Legierung im Wesentlichen aluminiumfrei ist. Im Wesentlichen bedeutet im vorliegenden Zusammenhang, dass nicht mehr als Verunreinigungsmengen von unter 0,001 Gew.%, vorzugsweise unter 0,0001 Gew.% vorhanden sind. Vorzugsweise beträgt der Anteil an Yttrium 0,2 bis 0,7 Gew.%. Vorzugsweise beträgt der Anteil an Zirkon 0 bis 0,5 Gew.%.

### Detaillierte Beschreibung der Erfindung

Überraschenderweise wurde gefunden, dass das die erfindungsgemäßen Magnesiumblechhalbzeuge im Vergleich zu bekannten Magnesiumblechhalbzeugen ein verbessertes Kaltumformungsverhalten aufweisen.

Die erfindungsgemäßen Magnesiumblechhalbzeuge werden vorzugsweise durch Walzen hergestellt. Sie können für einen Walzprozess in Form von gegossenen Brammen oder als gewalztes Dünnband vorliegen. Die erfindungsgemäßen Legierungen können zusätzlich eines oder mehrere Legierungselemente enthalten, die aus der Gruppe bestehend aus Gadolinium (Gd), Neodym (Nd), Scandium (Sc) und Dysprosium (Dy) ausgewählt sind.

Beim Walzen handelt es sich um ein Massivumformverfahren, bei dem ein Werkstoff zwischen zwei Walzen bei erhöhter Temperatur oder bei Raumtemperatur verformt wird. Dabei wird die Form des Werkstoffs derart verändert, dass er an Dicke abnimmt und in der Länge gezogen wird. Dieser Prozess ist mehrstufig und wird von Zwischenglühungen begleitet, um die Temperatur des Werkstücks nicht zu stark absinken zu lassen. Im Fall von Magnesium ist eine Blechherstellung in optimaler Form derzeit lediglich bei erhöhter Temperatur möglich. Während der Umformung in der Walze finden mikrostrukturelle Vorgänge statt; das Material rekristallisiert. Bei der Rekristallisation wird das Gefüge des Materials verändert, in der Regel neu ausgebildet. Je nach Ausprägung der Rekristallisationsmechanismen entstehen neue Blechgefüge, die durch die sogenannte Blechtextur charakterisiert werden. Im Fall der vorliegenden Erfindung werden homogene und feinkörnige Gefüge mit einer schwach ausgeprägten Textur erzielt. Diese Kombination ermöglicht einerseits gute mechanische Eigenschaften und andererseits eine verbesserte Duktilität.

Die erfindungsgemäßen Legierungen eignen sich zur Herstellung von Bauteilen durch Blechumformung. Vorzugsweise sind die Blechumformungsverfahren Kaltumformungsverfahren.

Die durch Blechumformung hergestellten Bauteile können vorzugsweise bei der zur Herstellung von Automobilen, Schiffen und/oder Flugzeugen verwendet werden.

### Beispiel:

Es wurden zwei Magnesiumblechhalbzeuge aus erfindungsgemäßen Legierungen (ZW10 und ZWK100) hergestellt und deren mechanischen Eigenschaften mit denen zweier bekannter Legierungen (ZE10 und ZEK100) verglichen. Die chemische Zusammensetzung der verwendeten Legierungen sind in Tabelle 1 angegeben.

**Tabelle 1:**

| Legierung | Zn | Ce | Y | Nd | La | Pr | Zr | Fe | Ni | Cu |
|---|---|---|---|---|---|---|---|---|---|---|
| ZE10 | 1,35 | 0,21 | <0,005 | 0,006 | 0,001 | 0,0002 | 0,00 | 0,0015 | 0,0003 | 0,005 |
| ZEK100 | 1,0 | 0,35 | - | <0,005 | 0,14 | 0,004 | 0,3 | 0,005 | 0,001 | 0,007 |
| ZW10 | 1,0 | 0,005 | 0,7 | <0,006 | <0,0013 | <0,003 | 0,00 | 0,001 | <0,0002 | 0,005 |
| ZWK100 | 1,0 | 0,002 | 0,35 | <0,006 | 0,0015 | 0,004 | 0,3 | 0,0045 | <0,0002 | 0,005 |

Die erfindungsgemäßen Legierungen ZW10 und ZWK100 unterscheiden sich von den bekannten Legierungen ZE10 und ZWK100 dadurch, dass das Legierungselement Cer möglichst vollständig durch Yttrium ersetzt wird. Die mechanischen Eigenschaften aus Zugversuchen der jeweiligen aus den Legierungen hergestellten Halbzeuge sind in Tabelle 2 dargestellt. Die Eigenschaften sind als Funktion der untersuchten Orientierung in Walzrichtung (WR), 45°-Richtung zur Walzrichtung (45°) und Querrichtung gezeigt. Die Bleche wurden mit einem Umformgrad von 0,3 pro Walzschritt kontinuierlich bei gewalzt und zwischen zwei Walzschritten in einem Ofen auf 400°C erwärmt. Nach dem Walzen wurden die Bleche 30 Minuten auf 400°C erwärmt.

**Tabelle 2:**

| Legierung | Orientierung | Rₚ₀₂ [MPa] | Rm [MPa] | A [%] |
|---|---|---|---|---|
| ZE10 | WR | 106(1) | 205(3) | 17,6(0,3) |
| | 45° | 75(1) | 188(2) | 14,5(6,3) |
| | QR | 69(1) | 151(1) | 6,6(2,3) |
| ZEK100 | WR | 149 (1) | 229(2) | 24(3) |
| | 45° | 116(1) | 209(2) | 19,9(3,2) |
| | QR | 109(3) | 195(5) | 9,4(2,1) |
| ZW10 | WR | 122(1) | 214(2) | 27,9(4,4) |
| | 45° | 88(1) | 195(2) | 27,6(1,8) |
| | QR | 81(3) | 192(5) | 15,6(4,2) |
| ZWK100 | WR | 147(2) | 226(2) | 27,2(4,6) |
| | 45° | 112(1) | 203(1) | 28,0(2,1) |
| | QR | 109(2) | 211(7) | 20,9(2,8) |

In allen Fällen sinken die Streckgrenze (Rₚ₀₂) und die Festigkeit (Rₘ) von der Walzrichtung (WR) zur Querrichtung (QR). Die Bruchdehnung der erfindungsgemäßen Legierungen ist jedoch im Vergleich zu den bekannten Legierungen deutlich verbessert. Während die bekannten Legierungen einen deutlichen Abfall der Bruchdehnung von Walzrichtung zur Querrichtung zeigen, ist die Bruchdehnung der erfindungsgemäßen Legierungen überraschenderweise nahezu konstant.

Die erfindungsgemäßen Legierungen weisen zudem eine vergleichsweise homogene und feinkörnige Gefügestruktur mit einer schwach ausgeprägten Textur auf und könne bei Raumtemperatur kaltverformt, z.B. bei Raumtemperatur gewalzt werden.

## Patentansprüche

1. Verwendung einer Magnesiumlegierung in einem Massivumformverfahren, wobei die Magnesiumlegierung bezogen auf das Gesamtgewicht der Legierung folgende Bestandteile enthält:
0,4 bis 1,2 Gew.% Zink,
0,2 bis 1,5 Gew.% Yttrium,
0 bis 0,8 Gew.% Zirkon und
Magnesium als Rest, wobei Aluminium in nicht mehr als Verunreinigungsmengen von 0,001 Gew.% vorhanden ist.

2. Verwendung einer Magnesiumlegierung nach Anspruch 1, **dadurch gekennzeichnet, dass** der Anteil an Zink 0,8 bis 1,2 Gew.% beträgt.

3. Verwendung einer Magnesiumlegierung nach einem der vorgehenden Patentansprüche, **dadurch gekennzeichnet, dass** der Anteil an Yttrium 0,2 bis 0,7 Gew.% beträgt.

4. Verwendung einer Magnesiumlegierung nach einem der vorgehenden Patentansprüche, **dadurch gekennzeichnet, dass** der Anteil an Zirkon 0 bis 0,5 Gew.% beträgt.

5. Verwendung einer Magnesiumlegierung nach einem der Patentansprüche 1 bis 4 zur Herstellung von Magnesiumhalbzeugen.

6. Verwendung nach einem der vorgehenden Patentansprüche, **dadurch gekennzeichnet, dass** das Massivumformungsverfahren ein Walzverfahren ist.

## Claims

1. Use of a magnesium alloy in a solid forming process, the magnesium alloy comprising the following components based on the total weight of the alloy:
0.4 to 1.2 wt.% zinc,
0.2 to 1.5 wt.% yttrium,
0 to 0.8 wt.% zirconium and
magnesium as remainder, whereby aluminum is present in amounts not larger than impurity amounts of 0.001 wt.%.

2. Use of a magnesium alloy according to claim 1, **characterized in that** the amount of zinc is 0.8 to 1.2 wt.%.

3. Use of a magnesium alloy according to any of the previous claims, **characterized in that** the amount of yttrium is 0.2 to 0.7 wt.%.

4. Use of a magnesium alloy according to any of the previous claims, **characterized in that** the amount of zirconium is 0 to 0.5 wt.%.

5. Use of a magnesium alloy according to any of claims 1 to 4 for the manufacture of magnesium semi-finished products.

6. Use according to any of the previous claims, **characterized in that** the solid forming process is a rolling process.

## Revendications

1. Utilisation d'un alliage de magnésium dans un procédé de formage en masse, lequel alliage de magnésium contient les constituants suivants, en pourcentages rapportés au poids total de l'alliage :
de 0,4 à 1,2 % en poids de zinc,
de 0,2 à 1,5 % en poids d'yttrium,
de 0 à 0,8 % en poids de zirconium,
et le complément de magnésium,
étant entendu qu'il n'y a d'aluminium qu'en une quantité qui en fait une impureté, soit pas plus de 0,001 % en poids.

2. Utilisation d'un alliage de magnésium conforme à la revendication 1, **caractérisée en ce que** la proportion de zinc vaut de 0,8 à 1,2 % en poids.

3. Utilisation d'un alliage de magnésium conforme à l'une des revendications précédentes, **caractérisée en ce que** la proportion d'yttrium vaut de 0,2 à 0,7 % en poids.

4. Utilisation d'un alliage de magnésium conforme à l'une des revendications précédentes, **caractérisée en ce que** la proportion de zirconium vaut de 0 à 0,5 % en poids.

5. Utilisation d'un alliage de magnésium conforme à l'une des revendications 1 à 4 pour la fabrication de produits semi-finis en magnésium.

6. Utilisation conforme à l'une des revendications précédentes, **caractérisée en ce que** le procédé de formage en masse est un procédé de laminage.
